# EUROPÄISCHE PATENTSCHRIFT

(11) **EP 0 566 034 B1**
(45) Veröffentlichungstag und Bekanntmachung des Hinweises auf die Patenterteilung: **12.02.1997**
(21) Anmeldenummer: 93105841.6
(22) Anmeldetag: 08.04.1993
(51) Int. Cl.: C10L 5/10, C10L 5/14

(54) **Kaltbrikettierte Kohle**
Cold briquetted coal
Charbon briquetté à froid

(30) Priorität: 14.04.1992 DE 4212452
(43) Veröffentlichungstag der Anmeldung: 20.10.1993
(73) Patentinhaber: SOPHIA-JACOBA GmbH, D-41836 Hückelhoven (DE)
(72) Erfinder: Fuchs, Arnold, Dipl.-Ing., W-5143 Wassenberg (DE); Knappe, Hermann-Josef, Dr.-Ing., W-5160 Düren (DE); Bettgens, Dirk, Dipl.-Ing., W-5143 Wassenberg (DE)
(74) Vertreter: Rehders, Jochen, Dipl.-Ing.

(56) Entgegenhaltungen:
- EP-A- 0 252 332
- EP-A- 0 377 995
- DE-A- 3 821 950
- DE-C- 466 035

## Beschreibung

Die Erfindung betrifft eine aus Feinkohle kaltbrikettierte und thermisch nachbehandelte Kohle, vorzugsweise aus niederflüchtiger, schwefelarmer Feinkohle wie Anthrazit.

Derartige kaltbrikettierte Kohle wird mit den verschiedensten Bindemitteln hergestellt, die das Ziel haben, eine ausreichende Grün- und Feuerstandfestigkeit zu erreichen. So wird in der europäischen Offenlegungsschrift 0 237 179 ein Bindemittel aus Melasse mit einem Härter aus Eisenoxid, Kalziumkarbonat, Kalziumphosphat und Aluminiumoxid beschrieben. Ggf. kann der Härter auch aus einer anorganischen Säure wie Phosphorsäure oder Schwefelsäure bestehen. Das in der europäischen Offenlegungsschrift 0 284 252 beschriebene Bindemittel besteht aus Polyvinylalkohol mit einem anorganischen Härter aus Eisenoxid, Phosphatgestein oder Bauxit sowie ggf. einer anorganischen Säure. In einer weiteren europäischen Offenlegungsschrift 0 308 095 wird als Bindemittel statt Melasse eine Zucker- oder entsprechende Stärkelösung vorgeschlagen, wobei zusätzlich Härter aus anorganischen und/oder organischen Säuren eingesetzt werden. Weitere Abwandlungen des Bindemittels sind in den britischen Patentanmeldungen 2 211 512, 2 223 505, 2 227 023 und 2 227 024 beschrieben. Dort wird vorgeschlagen, einen wasserhaltigen Binder wie Melasse mit einem anorganischen Härter in Form von Zement zur Verbesserung Grünstandfestigkeit zuzusetzen. Statt Melasse lassen sich auch eine Zucker- oder Stärkelösung mit einem anorganischen Härter verwenden. Des weiteren wird der Zusatz eines Trockenmittels wie Kalzium- oder Magnesiumchlorid, Kieselgel oder aktivierte Tonerde vorgeschlagen, ebenfalls um die Grünstandfestigkeit und die Druckfestigkeit in Verbindung mit einer guten Feuerstandfestigkeit zu verbessern. Derselbe Zweck soll durch den Zusatz von Magnesiumoxid erreicht werden. Schließlich soll auch noch durch Zusatz von Ammoniumverbindungen, insbesondere Ammoniumphosphat das Abbinden beschleunigt und die Wasserfestigkeit verbessert werden. Sämtliche Schutzrechtsanmeldungen stammen von derselben Anmelderin, die über einen längeren Zeitraum erhebliche Anstrengungen unternommen hat, eine kaltbrikettierte Kohle mit zufriedenstellenden Eigenschaften zu entwickeln.

Auch wenn dieses Ziel mit den verschiedenen Bindemitteln und Zusätzen im wesentlichen erreicht wurde, ist dennoch festzustellen, daß die dabei verwendeten Zusätze die kaltbrikettierte Kohle entweder nicht unerheblich verteuern oder nicht alle gewünschten Eigenschaften in ausreichendem Maße zu erreichen gestatten.

In der US-Patentschrift 645 361 ist des weiteren eine brikettierte Kohle beschrieben, die aus 100 Pfund Kohle und 10 Pfund Bindemittel hergestellt wurde. Das Bindemittel wurde aus 30 Pfund Melasse, 3 Pfund Stärke, 100 Pfund Wasser und 10 Pfund kalk hergestellt. Die Briketts wurden thermisch nachbehandelt.

Bei einem in der deutschen Offenlegungsschrift 38 21 950 beschriebenen Verfahren zur Herstellung von wasserfesten Kohleformlingen wird ein Bindemittel verwendet, das aus 0,5 bis 3 Gewichts-% Stärke, 1 bis 4 Gewichts-% Melasse und einem anorganischen Zusatz zur Verringerung des Gehalts an Stick- und Schwefeloxiden in den bei der Verbrennung der Kohleformlingen entstehenden Rauchgasen aus halogen- und sulfatfreien Kalziumverbindungen zusammen mit halogen- und sulfatfreien Eisenverbindungen bzw. Eisen oder eisenhaltigen Industrieabfällen bestehen kann.

Der Erfindung liegt die Aufgabe zugrunde, eine umweltfreundliche, kaltbrikettierte Kohle mit einem Schwefelgehalt unter 1 % zu schaffen, die
- geringe Emissionen bei der Herstellung und Verwendung aufweist,
- ausreichende Grünstandfestigkeit, gute Trommel- und Punktdruckfestigkeit hat,
- absolut lagerbeständig ist und
- mit einem kostengünstigen, jederzeit verfügbaren Bindemittel hergestellt werden kann.

Ausgehend von dieser Aufgabenstellung wird eine kaltbrikettierte thermisch nachbehandelte Kohle, vorzugsweise aus niederflüchtiger, schwefelarmer Feinkohle wie Anthrazit, vorgeschlagen, die ein wasserhaltiges, Melasse und einen Anteil Stärke sowie einen anorganischen Härter enthaltendes Bindemittel aufweist dadurch gekennzeichnet, daß der Trockensubstanzenanteil 6 bis 15% Melasse und 0,2 bis 1,2% Stärke enthält. Durch die Kombination von Melasse und einem geringen Anteil an Stärke ergeben sich überraschenderweise sowohl eine ausreichende Grünstandfestigkeit und Lagerbeständigkeit als auch eine sehr gute Trommel-, Druckund Feuerstandfestigkeit, ohne daß sich dadurch die Herstellung der kaltbrikettierten Kohle wesentlich verteuert, da Melasse preisgünstig jederzeit verfügbar ist und die an sich teurere Stärke nur mit einem geringen Anteil zugesetzt wird.

Im Gegensatz zu den bekannten Verfahren, die auf einem Bindemittel aus Melasse oder Stärke, ergänzt durch Zusätze, beruhen, basiert diese Erfindung auf einem Bindemittel, das sowohl Melasse als auch Stärke enthält. Die Erfindung beruht also im wesentlichen auf den bisher nicht erkannten Vorteilen in der Verbindung von Melasse mit geringen Stärkezusätzen und anderen Zuschlagstoffen.

Besonders überraschend ist, daß bei Verwendung von Rohrzuckermelasse und Kartoffelstärke eine weitere Verbesserung der Eigenschaften der kaltbrikettierten Kohle erreicht wird, die die bei Verwendung von z. B. Rübenzuckermelasse und Getreidestärke erreichten Werte noch übertreffen.

Als anorganische Härter lassen sich Eisenchlorid, Kalziumkarbonat, Kaliumphosphat, Natriumtripolyphosphat, vorzugsweise jedoch Phosphorsäure einsetzen.

Keiner dieser Zusatzstoffe erzeugt nachteilige, problematisch zu entsorgende Rückstände bzw. Aschebestandteile und führt auch nicht zu schädlichen Rauchgasbestandteilen.

Die Wirkung der Stärke ist besonders ausgeprägt bei Verwendung von nativer und/oder modifizierter Kartoffelstärke, die ggf. mit Dampf aufgeschlossen sein kann. Die Modifizierung kann durch Zusätze oder chemische Behandlung durchgeführt werden.

Die kaltbrikettierte grüne Kohle kann einen Trockensubstanzanteil vorzugsweise 8 % Melasse, vorzugsweise 0,4 % Stärke, vorzugsweise 1,1 % Phosphorsäure, Rest Feinkohle enthalten. Durch minimale Zusätze in der Größenordnung von 0,05 bis 1 Gewichts-% von Polyvinylalkohol (PVA) und/oder von Silikonharzemulsion läßt sich zusätzlich die Wasserbeständigkeit deutlich verbessern, während sich durch ebenso minimale Zusätze von anorganischen Leichtmetallverbindungen die Lagerbeständigkeit erhöhen läßt.

Der geringe Anteil an Stärke, der nur ca. 1/20 des Melasseanteils beträgt, fällt kostenmäßig nicht nachteilig ins Gewicht, bewirkt jedoch eine erhebliche Verbesserung der Grünstandfestigkeit. Die erforderliche Feuerstandfestigkeit ergibt sich aus dem Melasse- und Phosphorsäureanteil nach einem Erhitzen der grünen, kaltbrikettierten Kohle während mindestens 30 Minuten auf ca. 270° C. Bei dieser Temperatur bildet sich aus der Stärke und der Melasse in Verbindung mit der Phosphorsäure ein Gerüst, das die Kohleteilchen bei der Verwendung der brikettierten Kohle, d. h. bei der Verbrennung zur Wärmegewinnung, zusammenhält.

Ein Ausführungsbeispiel der Erfindung ist nachstehend anhand eines in der Zeichnung dargestellten, schematischen Verfahrensfließbilds der Bindemittelaufbereitung und -dosierung des näheren beschrieben.

Kartoffelstärke wird als Pulver mit 20 % Wassergehalt angeliefert. Es handelt sich vorzugsweise um native Stärke bzw. modifizierte warmquellende Stärke. Die Stärke wird mit Wasser gemischt, so daß eine Suspension mit ca. 20 % Trockensubstanz entsteht. Diese Suspension wird mit Dampf in einem Dampfkocher (Jet Cooker) aufbereitet und verläßt den Dampfkocher als zähflüssige Flüssigkeit, die mit der Rohrzuckermelasse und der Phosphorsäure intensiv vermischt wird. Durch die minimale Zugabe von Polyvinylalkohol (PVA) oder Silikonharzemulsion in der Größenordnung von 0,05 bis 1 Gewichts-% läßt sich eine deutliche Verbesserung der Wasserbeständigkeit erreichen, während eine ebenso minimale Zugabe einer anorganischen Leichtmetallverbindung die Lagerbeständigkeit erhöht. Die Melasse enthält 30 % Wasser. Feinkohle mit einer Temperatur von ca. 125° C und einem Wassergehalt von ca. 0,5 % wird mit den Bindemitteln in einem Gegenstrommischer gemischt und anschließend auf einen Wassergehalt von 4 % ausgedampft. Das Gemisch gelangt bei einer Temperatur von etwa 50° C in eine Doppelwalzenpresse, von wo die grünen Briketts in eine Härteanlage gelangen und dort während mindestens 30 Minuten und bei Temperaturen bis zu 270° C gehärtet werden.

Die kaltbrikettierte und grüne gehärtete Kohle weist einen Trockensubstanzanteil von etwa 8 % Rohrzuckermelasse, etwa 0,4 % Kartoffelstärke, etwa 1,1 % Phosphorsäure, Rest Feinkohle auf.

Vergleichsversuche ergaben die aus der nachstehenden Tabelle ersichtlichen Werte für die Grünstandfestigkeit, die Trommelfestigkeit und die Kosten.

| Nr. | Kurzzeichen | Bindemittelzusatz | Grünstandfestigkeit (g) | Trommelfestigkeit (%) | | Kosten (%) |
|---|---|---|---|---|---|---|
| 1 | MS | Maisstärke | 2.600 | 95 | 93 | 100 |
| 2 | KS | Kartoffelstärke | 3.000 | 98 | 97 | 100 |
| 3 | RüM | Zuckerrübermelasse | 800 | 72 | 51 | 63,8 |
| 4 | RoM | Zuckerrohrmelasse | 800 | 95 | 88 | 63,8 |
| 5 | RüMS | Zuckerrübermelasse Maisstärke | 1.000 | 94 | 76 | 68,6 |
| 6 | RüKS | Zuckerrübermelasse Kartoffelstärke | 1.000 | 93 | 88 | 60 |
| 7 | RoMS | Zuckerrohrmelasse Maisstärke | 1.100 | 94 | 76 | 68,6 |
| 8 | RoKS | Zuckerrohrmelasse Kartoffelstärke | 1.100 | 98 | 98 | 60 |

Wie die Tabelle zeigt, ergibt die Bindemittelkombination aus Zuckerrohrmelasse und Kartoffelstärke die beste Trommel festigkeit bei gleichzeitig ausreichender Grünstandfestigkeit und geringsten Kosten. Zwar ist die Grünstandfestigkeit bei Verwendung von Stärke allein am höchsten, jedoch ergeben sich dann auch die höchsten Kosten.

## Patentansprüche

1. Kaltbrikettierte und thermisch nachbehandelte Kohle, vorzugsweise aus niederflüchtiger, schwefelarmer Feinkohle, wie Anthrazit, mit einem wasserhaltigen, Melasse und einem Anteil Stärke sowie einen anorganischen Härter enthaltenden Bindemittel, dadurch gekennzeichnet, daß der Trockensubstanzenanteil 6 bis 15 % Melasse und 0,2 bis 1,2 % Stärke enthält.

2. Kaltbrikettierte Kohle nach Anspruch 1, gekennzeichnet durch die Verwendung von Rohrzuckermelasse und Kartoffelstärke.

3. Kaltbrikettierte Kohle nach Anspruch 1 oder 2, gekennzeichnet durch die Verwendung Phosphorsäure als Härter.

4. Kaltbrikettierte Kohle nach Anspruch 1, 2 oder 3, gekennzeichnet durch die Verwendung von nativer Kartoffelstärke.

5. Kaltbrikettierte Kohle nach Anspruch 1, 2, 3 oder 4, gekennzeichnet durch die Verwendung von modifizierter Kartoffelstärke.

6. Kaltbrikettierte Kohle nach Anspruch 1, 2, 3, 4 oder 5, gekennzeichnet durch die Verwendung von mittels Dampf aufgeschlossener Stärke.

7. Kaltbrikettierte Kohle nach einem oder mehreren der Ansprüche 1 bis 6, gekennzeichnet durch einen Trockensubstanzanteil von 0,5 bis 1,5 % Phosphorsäure.

8. Kaltbrikettierte Kohle nach einem oder mehreren der Ansprüche 1 bis 7, gekennzeichnet durch einen Trockensubstanzanteil von etwa 8 % Melasse, etwa 0,4 % Stärke, etwa 1,1 % Phosphorsäure, Rest Feinkohle.

9. Kaltbrikettierte Kohle nach einem oder mehreren der Ansprüche 1 bis 8, gekennzeichnet durch minimale Zusätze von Polyvinylalkohol (PVA) oder minimale Zusätze von Silikonharzemulsion in der Größenordnung von 0,05 bis 1 Gewichts-% zur deutlichen Verbesserung der Wasserbeständigkeit.

10. Kaltbrikettierte Kohle nach einem oder mehreren der Ansprüche 1 bis 9, gekennzeichnet durch minimale Zusätze einer anorganischen Leichtmetallverbindung in der Größenordnung von 0,05 bis 1 Gewichts-% zur Erhöhung der Lagerbeständigkeit.

## Claims

1. Cold briquetted and thermally post treated coal, preferably comprising low volatility, low sulphur fine coal, such as anthracite, including an aqueous bonding agent containing molasses and a proportion of starch and an inorganic setting agent, characterised in that the dry material component includes 6 to 15% molasses and 0.2 to 1.2% starch.

2. Cold briquetted coal as claimed in claim 1, characterised by the use of cane sugar molasses and potato starch.

3. Cold briquetted coal as claimed in claim 1 or 2, characterised by the use of phosphoric acid as the setting agent.

4. Cold briquetted coal as claimed in claim 1, 2 or 3, characterised by the use of native potato starch.

5. Cold briquetted coal as claimed in claim 1, 2, 3 or 4, characterised by the use of modified potato starch.

6. Cold briquetted coal as claimed in claim 1, 2, 3, 4 or 5, characterised by the use of starch hydrolysed by steam.

7. Cold briquetted coal as claimed in one or more of claims 1 to 6, characterised by a dry material component of 0.5 to 1.5% phosphoric acid.

8. Cold briquetted coal as claimed in one or more of claims 1 to 7, characterised by a dry material component of about 8% molasses, about 0.4% starch, about 1.1% phosphoric acid, remainder fine coal.

9. Cold briquetted coal as claimed in one or more of claims 1 to 8, characterised by minimal additions of polyvinylalcohol (PVA) or minimal additions of silicone resin emulsion in the order of 0.05 to 1% by weight for significantly improving the water resistance.

10. Cold briquetted coal as claimed in one or more of claims 1 to 9, characterised by minimal additions of an inorganic light metal compound in the order of 0.05 to 1% by weight to increase the storage life.

## Revendications

1. Charbon briqueté à froid et traité thermiquement, de préférence à partir de fines faiblement volatiles, pauvres en soufre, tel que de l'anthracite, avec une mélasse aqueuse et une proportion d'amidon ainsi qu'un liant contenant un durcisseur non organique, caractérisé en ce que les matières sèches contiennent de 6 à 15% de mélasse et de 0,2 à 1,2 % d'amidon.

2. Charbon briqueté à froid selon la revendication 1, caractérisé par l'utilisation de mélasse de sucre de canne et de fécule de pomme de terre.

3. Charbon briqueté à froid selon la revendication 1 ou 2, caractérisé par l'utilisation d'acide phosphorique comme durcisseur.

4. Charbon briqueté à froid selon la revendication 1, 2 ou 3, caractérisé par l'utilisation de fécule de pomme de terre native.

5. Charbon briqueté à froid selon la revendication 1, 2, 3 ou 4, caractérisé par l'utilisation de fécule de pomme de terre modifiée.

6. Charbon briqueté à froid selon la revendication 1, 2, 3 4 ou 5, caractérisé par l'utilisation d'amidon hydrolyse au moyen de vapeur.

7. Charbon briqueté à froid selon une ou plusieurs des revendications 1 à 6, caractérisé par une proportion de matières sèches de 0,5 à 1,5 % d'acide phosphorique.

8. Charbon briqueté à froid selon une ou plusieurs des revendications 1 à 7, caractérisé par une proportion de matières sèches d'environ 8 % de mélasse, d'environ 0,4 % d'amidon, d'environ 1,1 % d'acide phosphorique, le reste de fines.

9. Charbon briqueté à froid selon une ou plusieurs des revendications 1 à 8, caractérisé par des ajouts minimes d'alcool polyvinylique (PVA) ou d'ajouts minimes d'émulsion de résine silicone de l'ordre de 0,05 à 1 % en poids pour améliorer nettement la résistance à l'eau.

10. Charbon briqueté à froid selon une ou plusieurs des revendications 1 à 9, caractérisé par des ajouts minimes d'un composé de métal léger non organique de l'ordre de 0,05 à 1 % en poids pour augmenter la stabilité au stockage.
